# EUROPÄISCHE PATENTSCHRIFT

(11) **EP 0 151 402 B1**
(45) Veröffentlichungstag und Bekanntmachung des Hinweises auf die Patenterteilung: **04.04.1990**
(21) Anmeldenummer: 85100312.9
(22) Anmeldetag: 14.01.1985
(51) Int. Cl.: D06M 13/10, C07D 303/04, C08K 5/15, C07D 303/14, C07D 303/38, C07D 303/40

(54) **Spinnpräparation für das Schmelzspinnen von synthetischen Fasermaterialien**
Composition for the melt spinning of synthetic fibrous materials
Préparation pour le filage à l'état fondu de matériaux fibreux synthétiques

(30) Priorität: 23.01.1984 DE 3402155
(43) Veröffentlichungstag der Anmeldung: 14.08.1985
(73) Patentinhaber: Henkel Kommanditgesellschaft auf Aktien, 40191 Düsseldorf (DE)
(72) Erfinder: Löwenstein, Albert, Dr., D-5657 Haan (DE); Fiedler, Heidi, D-4052 Korschenbroich-Liedberg (DE)

(56) Entgegenhaltungen:
- US-A- 2 774 774
- US-A- 4 199 647

## Beschreibung

Beim Schmelzspinnen von synthetischen Fasermaterialien und deren Weiterverarbeitung zu textilen oder technischen Garnen werden die multifilen Fäden ohne Drehung auf die Spinnspule aufgewickelt. Die Einzelkapillaren liegen als paralleles Fadenbündel vor, wobei der Zusammenhalt der Einzelkapillaren lediglich durch die mehr oder weniger stark ausgeprägte Adhäsionswirkung der Spinnpräparation bewirkt wird. Bei dem anschließenden Streckprozeß erhalten diese Garne normalerweise einen Schutzdrall von einigen Drehungen pro Meter. Dieser Schutzdrall ist aber für viele nachfolgende Verarbeitungsprozesse nicht ausreichend. Man muß die Fäden daher in einem getrennten Verfahrensschritt entweder zwirnen oder aber durch Umhüllen mit einem Schlichtefilm schützen. Sowohl das Hochzwirnen als auch das Schlichten sind teure zusätzliche Prozeßstufen. Deshalb wird seit langem nach Alternativen gesucht, um den Fadenschluß der Garne so zu verbessern, daß diese Verfahrensschritte überflüssig werden.

Die bisher verwendeten Spinnpräparationen enthalten als Fadenschlußmittel Zusätze, wie Sarkoside oder höherviskose Polymere, wie Polyisobutylen. Substanzen dieser Art sind in der Lage- je nach verwendeter Konzentration - die Fadenschlußwirkung von Spinnpräparationen zu verbessern, indem sie die Adhäsionskräfte zwischen den Einzelkapillaren erhöhen. Hindurch wird aber nur ein temporärer Faden`- schluß vermittelt, weil diese Substanzen bei dem ersten Naßprozeß - z.B. beim Färben - wieder ausgewaschen werden. Ein weiterer Nachteil, den viele dieser Fadenschlußmittel aufweisen, ist ihre unzureichende Thermostabilität. Dadurch ist ihre Verwendung für Spinnpräparationen, die für die Texturierung bestimmt sind oder aber für technische Garne, die einen Heißstreckungsprozeß durchlaufen müssen, stark eingeschränkt.

Gegenstand der Erfindung sind Spinnpräparationen für das Schmelzspinnen von synthetischen Fasermaterialien auf der Basis von Glättemitteln, Emulgatoren, Netzmitteln, Antistatika und ggf. sonstigen Additiven, gekennzeichnet durch einen Gehalt von 1-30, vorzugsweise 5-15 Gew.%, an einer C_{O}--C₂₄-Epoxy- alkylverbindung.

Gegenstand der Erfindung ist ferner ein Verfahren zur Erzielung von permanentem Fadenschluß beim Schmelzspinnen von synthetischen Fasermaterialien, wobei die beanspruchte Spinnpräparation in einer Menge von 0,3-2,0 Gew.% auf das Fasermaterial aufgetragen und danach auf 150―250°Grad erhitzt wird.

Die genannten Cg-C₂₄-Epoxyalkylverbindungen leiten sich von ungesättigten Cg-C₂₄-Akylreste enthaltenden Fettsäuren, Fettalkoholen, Fettsäureestern oder Olfinen ab. Die Einführung einer oder mehrerer Epoxidgruppen erfolgt nach bekannten Verfahren z. B. durch Umsetzung der wenigstens eine Kohlenstoffdoppelbindung im Alkylrest enthaltenden Verbindungen mit Wasserstoffperoxid in Gegenwart von Ameisensäure. Bevorzugte Produkte sind die Epoxidierungsprodukte von ungesättigten C₁₂―C₁₈. Fettsäuren, -Fettalkoholen und -Fettsäureestern, z. B. Fettsäuremethylester, oder Fettsäureglyzeriden, sowie C₁₂―C₁₈-Olefinen. Beispiele für geeignete Produkte sind die Epoxidierungsprodukte von Ölsäuremethylester, Sojaölfettsäuremethylester, Sojaöl, Gemischen ungesättigter C₁₂―C₁₈-Fettalkohole, Hexadecen-1,2, und dergleichen.

Die Epoxidverbindungen werden in Spinnpräparationen üblicher Art, bestehend aus Glättemitteln, Emulgatoren, Netzmitteln, Antistatika, und ggf. weiteren Additiven in Mengen von 1-30 Gew.%, bevorzugt 5-15 Gew.% eingearbeitet. Die Anwendung derartiger Spinnpräparationen erfolgt in üblicher Weise unmittelbar im Anschluß an den Schmelzspinnprozeß. Die Applikation erfolgt in Form von wässrigen Emulsionen oder von Lösungen in organischen Lösungsmitteln, z. B. in Testbenzin oder auch unverdünnt, sofern die Viskosität der konzentrierten Präparation für die Applikation geeignet ist. Die Auftragsmenge beträgt etwa 0,3-2,0 Gew.%, berechnet auf aktive Substanz. Der Auftrag erfolgt mit Hilfe von Auftragswalzen oder mittels Dosierpumpen über geeignete Applikatoren. Typische Zusammensetzungen für beanspruchte Spinnpräparationen bestehen aus:
35―60 Gew.% Glättemittel
8-20 Gew.% Epoxidverbindung
30-45 Gew.% Emulgatoren, Netzmittel, Antistatika
Rest Wasser

Gebräuchliche Glättemittel sind Mineralöle, Fettsäureester, sowie Alkylenoxidadukte bzw. -polymerisate. Als Emulgatoren, Netzmittel und Antistatika kommen anionische und nichtionische Tenside, wie Ethylenoxidadukte an höhere Fettalkohole, Alkylphenole oder andere Fettstoffe, Triethanolaminseifen, Alkansulfonate, Phosporsäureester und dergleichen in Betracht. Nach dem Aufbringen der Spinnpräparationen werden die behandelten Fäden einer Hitzebehandlung unterworfen, wobei Temperaturen von 150-250°C, vorzugsweise 150-230°C angewandt werden. Diese thermische Nachbehandlung, die Voraussetzung für das Eintreten des Fadenschlußeffektes ist, kann unmittelbar nach Aufbringen der Präparation oder auch zu einem späteren Zeitpunkt in einem getrennten Arbeitsgang erfolgen. Bei normaler Raum- bzw. Lagertemperatur sind die Präparationen über längere Zeiträume ausreichend stabil. Das Verfahren eignet sich zur Erzielung eines permanenten, temperatur- und auswaschbeständigen Fadenschlußeffektes bei der Herstellung textiler Garne, technischer Garne oder BCF-Garne (bulked continuous filament) aus Polyamid (PA), Polyester (PES) oder Polyolefin, z. B. Polypropylen (PP). Änderungen des üblichen Verfahrensablaufs sind - abgesehen von der thermischen Behandlung - nicht erforderlich.

### Beispiele

Die nachstehend angegebenen Spinnpräparationen wurden als 10-25 %ige wässrige Emulsionen unmittelbar im Anschluß an den Schmelzspinnprozeß auf verschiedene Fasermaterialien aufgetragen. Die Applikation erfolgte mittels Auftragswalzen in einer Menge von 0,5-1,3 Gew.%, bezogen auf wasserfreie Präparation. Im Anschluß an den Auftrag erfolgte die thermische Fixierung durch Erhitzen auf 150-230°C. Die Präparation des Beispiels 7 enthielt keine Epoxidverbindung und diente als Vergleichssubstanz. Der Fadenschlußeffekt wurde in folgender Weise geprüft: Der zu prüfende Faden wird senkrecht in eine Halterungsvorrichtung eingespannt. Die Gesamtlänge des Fadens beträgt 50 cm. Das untere Ende des Fadens wird mit einem Gewicht von 5,7 g/tex (5,6 CN/tex) belastet. Der Faden wird bei 40 cm Fadenlänge mit einer scharfen Schere durchschnitten. Durch die plötzliche Fadenentspannung findet eine Aufspleißung des freien Fadenendes in Einzelkapillaren statt, die je nach dem durch die Präparation bewirkten Fadenschluß von unterschiedlicher Größe ist. Ausgewertet wird der prozentuale Anteil der ungespleißten Fadenlänge zur Gesamtfadenlänge, wobei als Prüfwert der Mittelwert aus 20 Einzelmessungen angegeben wird. (Lit.: Büttner, R., Schrot, R., Textiltechnik 29 (1979) 4, Seite 223)

### Beispiel 1

50% i-Tridecylstearat
10% Sojamethylester-Epoxid
14% Gehärtetes Rizinusöl + 25 EO
11% Kokosfettalkohol + 6 EO
9% Ölsäuremono/diglycerid
6% Petrolsulfonat, Na-Salz

### Beispiel 2

40% Trimethylolpropan-tri-pelargonsäureester
15% Epoxystearinsäuremethylester
13% Oleyalkohol + 5 EO
13% Petrolsulfonat, Na-Salz
7% Gehärtetes Rizinusöl + 25 EO
9% Triethanolaminoleat
3% Wasser

### Beispiel 3

50% EO/PO-Mischpolymerisat, MG 1500, EO/PO-Verhältnis 5:7
15% Sojamethylester-Epoxid
25% Nonylphenol + 10 EO
10% Gehärtetes Rizinusöl + 25 EO

### Beispiel 4

50% EO/PO-Mischpolymerisat, MG 2000, EO/PO-Verhältnis 1:1
10% C₁₂―C₁₈-Epoxyfettalkohol-Gemisch
20% Nonylphenol + 15 EO
20% Gehärtetes Rizinusöl + 25 EO

### Beispiel 5

50% i-Hexadecylstearat
10% Sojaöl-Epoxid
10% Ölsäuremono/diglycerid
10% C1Z-C14-Fettalkohol + 5 EO
15% C₁₂―C₁₈-Fettalkohol + 6 EO-mono/diphosphorsäureester, K-Salz
5% Gehärtetes Rizinusöl + 25 EO

### Beispiel 6

50% EO/PO-Mischpolymerisat, MG 2000, EO/PO-Verhältnis 1:1
20% Epoxyhexadecan-1,2
20% Nonylphenol + 6,5 EO
10% Nonylphenol + 15 EO

### Beispiel 7 (Vergleichsbeispiel)

45% Trimethylolpropan-tri-pelargonsäureester
20% Oleyalkohol + 5 EO
14% Petrolsulfonat, Na-Salz
7% Gehärtetes Rizinusöl + 25 EO
10% Triethanolaminoleat
4% Wasser

Die Ergebnisse der Fadenschlußmessungen zeigt Tabelle 1.

## Patentansprüche

1. Spinnpräparation für das Schmelzspinnen von synthetischen Fasermaterialien auf der Basis von Glättemitteln, Emulgatoren Netzmitteln, Antistatika und ggf. sonstigen Additiven, gekennzeichnet durch einen Gehalt von 1-30, vorzugsweise 5-15 Gew.%, an einer C₈-C₂₄-Epoxyalkylverbindung.

2. Spinnpräparation gemäß Anspruch 1, gekennzeichnet durch einen Gehalt an einem Epoxidierungsprodukt von ungesättigten C₁₂―C₁₈-Fettsäuren, -Fettalkoholen, -Fettsäureestern oder Olefinen.

3. Spinnpräparation gemäß Anspruch 1 und 2, gekennzeichnet durch einen Gehalt an Epoxidierungsmprodukten von Ölsäuremethylester, Sojafettsäuremethylester, Sojaöl, Gemischen ungesättigter C₁₂―C₁₈-Fettalkohole, Hexadecen-1,2.

4. Spinnpräparation gemäß Anspruch 1-3, gekennzeichnet durch folgende Zusammensetzung:
35-60 Gew.% Glättemittel
8-20 Gew.% Epoxidverbindung
30-45 Gew.% Emulgatoren, Netzmittel, Antistatika
Rest Wasser

5. Verfahren zur Erzielung eines permanenten Fadenschlußeffektes beim Schmelzspinnen von synthetischen Fasermaterialien aus Polyamid, Polyester oder Polyolefin, dadurch gekennzeichnet, daß man im Anschluß an das Schmelzspinnen 0,3-2,0 Gew.% einer Spinnpräparation gemäß Anspruch 1-4, berechnet als aktive Substanz, auf das Fadenbündel aufbringt und dieses anschließend einer Hitzebehandlung bei 150-250°C, vorzugsweise 150-230°C unterwirft.

6. Anwendung von Spinnpräparationen gemäß Anspruch 1-4 in unverdünnter Form, oder als wässrige Emulsion, oder als Lösung in einem organischen Lösungsmittel.

## Revendications

1. Préparation filable pour la filature en fusion de matières fibreuses synthétiques, à base d'agents de lissage, d'agents de mise en émulsion, d'agents mouillants, d'agents antistatiques et éventuellement d'autres additifs, caractérisée par une teneur en composé époxy-alkyle en C₈-C₂₄ de 1-30, de préférence de 5-15% en poids.

2. Préparation pour filable selon la revendication 1, caractérisée en ce qu'elle contient un produit d'époxydation d'acides gras, d'alcools gras, d'esters d'acides gras ou d'oléfines en C₁₂―C₁₈, insaturés.

3. Préparation pour filable selon les revendications 1 et 2, caractérisée en ce qu'elle contient des produits d'époxydation de l'ester méthylique de l'acide oléique, de l'ester méthylique d'acide gras de soja, d'huile de soja, de mélanges d'alcools gras en C,₂-C,_{B} insaturés, de l'hexadécène-1,2.

4. Préparation pour filable selon les revendications 1-3, caractérisée par la composition suivante:
35-60% en poids d'agents de lissage
8-20% en poids de composé époxy
30-45% en poids d'agents de mise en émulsion, d'agents mouillants, d'agents antistatiques,
le reste étant de l'eau.

5. Procédé destiné à obtenir un serrage des fils permanent lors de filature en fusion de matières fibreuses synthétiques constituées de polyamide, de polyester ou de polyoléfine caractérisé en ce que, suite à la filature en fusion, on applique 0,3-2,0% en poids d'une préparation filable selon les revendications 1-4, calculée comme substance active, sur le faisceau de brins, que l'on soumet ensuite à un traitement thermique à une température de 150-250°C, de préférence, de 150-230°C.

6. Utilisation de préparations filables selon les revendications 1-4, sous forme non diluée, ou sous forme d'une émulsion aqueuse, ou sous forme d'une solution dans un solvant organique.

## Claims

1. A spinning preparation for the melt spinning of synthetic fibers based on smoothing agents, emulsifiers, wetting agents, antistatic agents and, optionally, other additives, characterized by a content of from 1 to 30% by weight and preferably from 5 to 15% by weight of a Cg-C₂₄-epoxyalkyl compound.

2. A spinning preparation as claimed in Claim 1, characterized by a content of an epoxidation product of unsaturated C₁₂―C₁₈-fatty acids, fatty alcohols, fatty acid esters or olefins.

3. A spinning preparation as claimed in Claims 1 and 2, characterized by a content of epoxidation products of oleic acid methyl ester, soya oil fatty acid methyl ester, soya oil, mixtures of unsaturated C₁₂―C₁₈-fatty alcohols, 1,2-hexadecene.

4. A spinning preparation as claimed in Claims 1 to 3, characterized by the following composition:
from 35 to 60% by weight of smoothing agent
from 8 to 20% by weight of epoxide compound
from 30 to 45% by weight of emulsifiers, wetting agents, antistatic agents balance water.

5. A process for obtaining a permanent cohesion-promoting effect in the melt spinning of synthetic fibers of polyamide, polyester or polyolefin, characterized in that, after melt spinning, from 0.3 to 2.0% by weight of the spinning preparation claimed in Claims 1 to 4, expressed as active substance, is applied to the bundle of filaments which is then heat-treated at 150 to 250°C and preferably at 150 to 230°C.

6. The use of the spinning preparations claimed in Claims 1 to 4 in undiluted form or in the form of an aqueous emulsion or in the form of a solution in an organic solvent.
